# EUROPÄISCHE PATENTSCHRIFT

(11) **EP 2 089 561 B1**
(45) Veröffentlichungstag und Bekanntmachung des Hinweises auf die Patenterteilung: **09.03.2016**
(21) Anmeldenummer: 07818853.9
(22) Anmeldetag: 09.10.2007
(51) Int. Cl.: C25D 3/46

(54) **CYANIDFREIE ELEKTROLYTZUSAMMENSETZUNG UND VERFAHREN ZUR ABSCHEIDUNG VON SILBER- ODER SILBERLEGIERUNGSSCHICHTEN AUF SUBSTRATEN**
CYANIDE FREE ELECTROLYTE COMPOSITION UND PROCESS FOR PLATING SILVER OR ALLOYS THEREOF ON SUBSTRATES
COMPOSITION D'ÉLECTROLYTES ET PROCÉDÉ DE PLACAGE D'ARGENT OU D'ALLIAGE D'ARGENT SUR DES SUBSTRATS

(30) Priorität: 09.10.2006 EP 06021174
(43) Veröffentlichungstag der Anmeldung: 19.08.2009
(73) Patentinhaber: Enthone, Inc., West Haven, CT 06516 (US)
(72) Erfinder: SCHÄFER. Stefan, 42651 Solingen (DE); RICHARDSON, Thomas, Killingworth, CT 06419 (US)
(74) Vertreter: Michalski Hüttermann & Partner Patentanwälte mbB
(86) Internationale Anmeldenummer: PCT/EP2007/008780
(87) Internationale Veröffentlichungsnummer: WO 2008/043528

(56) Entgegenhaltungen:
- WO-A-2005/083156
- JP-A- 3 061 393
- JP-A- 6 330 372
- JP-A- 11 021 693
- JP-A- 11 302 893
- DATABASE WPI Week 198045 Thomson Scientific, London, GB; AN 1980-80449C XP002515484 & SU 724 606 A (AS UKR GEN INORG) 2. April 1980 (1980-04-02)

## Beschreibung

Die vorliegende Erfindung betrifft eine cyanidfreie Elektrolytzusammensetzung zur Abscheidung einer Silber- oder Silberlegierungsschicht auf einem Substrat. Darüber hinaus betrifft die vorliegende Erfindung ein Verahren zur Abscheidung solcher Schichten unter Verwendung der erfindungsgemäßen cyanidfreien Elektrolytzusammensetzung.

Galvanische Elektrolytzusammensetzungen zur Abscheidung von Silber- oder Silberlegierungsschichten sind sowohl für die Anwendung im Bereich dekorativer Oberflächen als auch im technischen Bereich bekannt. Hierbei ist es im Stand der Technik üblich, lösliche Silberverbindungen, meistens in Form von Cyanidverbindungen wie beispielsweise Kaliumsilbercyanid oder in Form von schwefelhaltigen Komplexen wie Sulfit-, Thiosulfat- oder Thiocyanat- sowie Ammoniumkomplexe einzusetzen.

Da solche aus dem Stand der Technik bekannten Elektrolytzusammensetzungen in der Regel ohne Zusatz weiterer Komplexierungs- oder Stabilisierungsmittel instabil sind, ist es üblich, die Komplexbildnerkomponenten im Überschuß einzusetzen, so daß solche Elektrolytzusammensetzungen oftmals sehr hohe Cyanid-, schwefelhaltige Komplexbildner oder Ammoniumkonzentrationen aufweisen.

Die so hergestellten Elektrolytzusammensetzungen zeichnen sich durch einen großen Anwendungsbereich aus. Cyanidische Zusammensetzungen sind stabil aber toxisch und damit unter Umweltgesichtspunkten bedenklich. Die übrigen genannten weisen ein geringeres Gefährdungspotential auf, neigen aber zur Instabilität. Trotz des deutlich geringeren Gefährdungspotentials gegenüber Cyaniden zeigen die in solchen Elektrolytzusammensetzungen enthaltenen eine nicht zu vernachlässigende Umweltrelevanz und können aufgrund ihres allergenen Potentials eine Gefährdung der mit diesen Elektrolytzusammensetzungen arbeitenden Personen darstellen.

Der Einsatz solcher Elektrolytzusammensetzungen führt, bedingt durch das ökologische Gefährdungspotential der eingesetzten Verbindungen, zu sehr hohen Kosten bei der Aufarbeitung oder Entsorgung verbrauchter Elektrolytzusammensetzungen. Dies stellt einen deutlichen ökonomischen Nachteil dieser aus dem Stand der Technik bekannten Elektrolytzusammensetzungen dar.

Dies berücksichtigend ist es seit längerem die Intention, Elektrolytzusammensetzungen bereitzustellen, welche über die guten Anwendungseigenschaften und Beschichtungsergebnisse cyanidhaltiger Elektrolytzusammensetzungen verfügen, jedoch gänzlich oder zumindest weitestgehend frei von umweltgefährdenden Verbindungen sind.

So offenbart beispielsweise DE 199 28 47 A1 eine schadstoffarme bis schadstofffreie wässrige Elektrolytzusammensetzung zur galvanischen Abscheidung von Edelmetallen und Edelmetall-Legierungen, welche das abzuscheidende Edelmetall und die gegebenenfalls einzusetzenden Legierungsmetalle in Form wasserlöslicher Verbindungen von Eiweißaminosäuren oder deren Salze oder in Form von Sulfonsäureverbindungen aufweisen. Zur Stabilisierung und Komplexierung der Elektrolytzusammensetzungen gemäß der DE 199 28 47 A1 weisen diese wasserlösliche Nitroverbindungen auf. Diese können beispielsweise 3-Nitrophthalsäure, 4-Nitrophthalsäure oder m-Nitrobenzolsulfonsäure sein. Zur weiteren Stabilisierung der Elektrolytzusammensetzungen können diese organische Säuren wie Nikotinsäure oder Bernsteinsäure aufweisen.

Weiterhin offenbart die WO 2005 083156 A1 eine Galvanisierlösung zur Abscheidung von Silber wobei die Lösung Silber in Form eines Komplexes aus Silber mit Hydantoin oder einer substituierten Hydantoinverbindung aufweist und wobei die Lösung auch einen Überschuss an Hydantoin oder substituierter Hydantoinverbindung zusammen mit einer wirksamen Menge eines nicht präzipitierenden Elektrolyt-Salzes, sowie einer wirksamen Menge von 2,2 'Dipyridyl einsetzt, um spiegelglänzende bis hin zu brillanten Ablagerungen zu erhalten.

Weitere cyanidfreie Galvanisierlösungen finden sich beispielsweise in der JPH 11021693 A, JP11302893 A, und der JP3061393 A.

Aus der US 4,126,524 A1 sind cyanidfreie Elektrolytzusammensetzungen zur Abscheidung von Silber oder Silberlegierungen bekannt, welche Silber in Form von Imiden organischer Dicarbonsäuren aufweisen. So können beispielsweise die Reaktionsprodukte von wasserlöslichen Silbersalzen mit Pyrrolidindionen als Silberquellen in entsprechenden Elektrolytzusammensetzungen dienen. Darüber hinaus kann Silber in Form von Succinimiden oder Maleimiden eingesetzt werden.

Auch US-Patent Nr. 4,246,077 offenbart die Verwendung von Silber in Form von Pyrrolidindionen als Silberquelle in entsprechenden Elektrolytzusammensetzungen zur Abscheidung von Silber- oder Silberlegienrugsschichten.

Das US-Patent 5,601,696 offenbart den Einsatz von Hydantoin als Komplexbildungsreagenz in Elektrolytzusammensetzungen zur Abscheidung von Silber oder Silberlegierungsschichten auf Substraten. Hierbei können beispielsweise 1-Methylhydantoin, 1,3-Dimethylhydantoin, 5,5-Dimethylhydantoin, 1-Methanol-5,5-dimethythydantoin oder auch 5,5-Diphenylhydantoin als Komplexbildungsreagenzien eingesetzt werden. Eine Abscheidung spiegelglänzender Silber- oder Silberlegierungsschichten aus solchen Elektrolytzusammensetzungen ist jedoch nicht möglich. Dies jedoch ist insbesondere im Bereich der dekorativen Oberflächenbeschichtungen gewünscht.

WO 2005/083156 offenbart eine hydantoinhaltige Elektrolytzusammensetzung zur Abscheidung auch spiegelglänzender Silber- oder Silberlegierungsschichten. Jedoch weisen diese Elektrolytzusammensetzungen andere umweltbedenkliche Verbindungen wie beispielsweise 2,2'-Bipyridin. 2,2'-Bipyridin kann zu einer Hemmung der Carboxypeptidasen führen, welche beispielsweise bei der Verdauung von Eiweißen im Dünndarm eine entscheidende Rolle spielen, was die Toxizität dieser Verbindungsklasse begründet und einen äußerst sorgfältigen Umgang mit diesen Verbindungen verlangt.

In der JP 03061393 A wird eine cyanidfreie Elektrolytzusammensetzung zum Abscheiden einer Silberschicht auf einem Substrat beschrieben, die Silbernitrat als Silberionenquelle und Natriumthiosulfat enthält.

Ferner beschreiben Antonov et al. (Thomson Scientific, London 1980-80449C [45]), dass in einem Elektrolyt der Kaliumbromid und Kaliumiodid sowie Silberiodid enthält, die Verwendung von Kaliumbromid zu Überzügen führt, deren Schweißbarkeit verbesserter und deren Übergangswiderstand reduziert ist.

In der JP 11302893 A wird eine cyanidfreie Elektrolytzusammensetzung zur Abscheidung einer Silberschicht auf einem Substrat beschrieben, die Hydantoin zur Verbesserung der Stabilität des Elektrolyten enthält.

Außerdem wird in der JP 11021693 A eine cyanidfreie Elektrolytzusammensetzung zum Abscheiden einer Zinn-Silberlegierungsschicht beschrieben, die Hydantion enthält.

Ausgehend von diesem Stand der Technik ist es die Aufgabe der vorliegenden Erfindung, eine verbesserte cyanidfreie Elektrolytzusammensetzung bereitzustellen, mit welcher es möglich ist, rißfreie und duktile Silber- oder Silberlegierungsschichten abzuscheiden und welche darüber hinaus frei von gesundheitsgefährdenden Verbindungen ist. Des Weiteren ist es die Aufgabe der vorliegenden Erfindung, ein entsprechendes Verfahren zur Abscheidung solcher Schichten unter Verwendung der erfindungsgemäßen Elektrolytzusammensetzung bereitzustellen.

Gelöst wird diese Aufgabe hinsichtlich der Elektrolytzusammensetzung durch eine cyanidfreie Elektrolytzusammensetzung zur Abscheidung einer Silber- oder Silberlegierungsschicht auf einem Substrat, gemäß Anspruch 1, welche wenigstens eine Silberionenquelle, eine Sulfonsäure und/oder ein Derivat einer Sulfonsäure, ein Netzmittel sowie ein Hydantoin der allgemeinen Formel aufweist, wobei R₁ und R₂ unabhängig voneinander ein H, eine Alkylgruppe mit 1 bis 5 Kohlenstoffatomen oder eine substituierte oder unsubstituierte Arylgruppe sein können.

Die erfindungsgemäße Elektrolytzusammensetzung weist die Sulfonsäure und/oder ein Derivat einer Sulfonsäure in einer Konzentration zwischen 50 g/l und 500 g/l, bevorzugt zwischen 100 g/l und 300g/l, noch bevorzugter zwischen 130g/l und 200 g/l auf. Bevorzugt weist die erfindungsgemäße Elektrolytzusammensetzung Kaliummethansulfonat auf.

Neben Kaliummethansulfonat eignen sich andere Methansulfonate wie beispielsweise Natriummethansulfonat, aber auch Sulfate und andere als Leitsalz geeignete Verbindungen zum Einsatz in der erfindungsgemäßen Elektrolytzusammensetzung.

Die erfindungsgemäße Elektrolytzusammensetzung kann eine Silberkonzentration zwischen 10 bis 50 g/l, bevorzugt zwischen 20 und 40 g/l, noch bevorzugter zwischen 25 und 35 g/l aufweisen.

Als Silberionenquelle weist die erfindungsgemäße Elektrolytzusammensetzung wenigstens ein Silbersalz einer Sulfonsäure auf.

Darüber hinaus können als weitere Silberionenquellen anorganische Silbersalze ausgewählt aus der Gruppe bestehend aus Silberoxid, Silbernitrat und Silbersulfat in der Elektrolytzusammensetzung enthalten sein.

Zur Abscheidung von Silberlegierungsschichten kann die erfindungsgemäße Elektrolytzusammensetzung entsprechende Quellen für Legierungsmetallionen aufweisen. Vorzugsweise werden entsprechende Legierungsmetalle in Form ihrer Sulfonsäuresalze, Oxide, Nitrate oder Sulfate eingesetzt.

Als Netzmittel weist die erfindungsgemäße Elektrolytzusammensetzung ein Naphthalinsulfonsäure-Formaldehyd-Polykondensat und/oder ein sulfopropyliertes polyalkoxyliertes Naphthol auf. Darüber hinaus kann die Elektrolytzusammensetzung weitere Netzmittel oder Oberflächenaktive Substanzen aufweisen.

Der erfindungsgemäßen Elektrolytzusammensetzung weist darüber hinaus ein Alkalibromid zur Verbesserung des Abscheideergebnisses auf. Als besonders geeignet hat sich dabei der Zusatz von Kaliumbromid erwiesen. Der Zusatz von Alkalibromiden, insbesondere Kaliumbromid, führt zu einer gleichmäßigen Abscheidung der Silberschicht auf der Substratoberfläche. Insbesondere bei der Abscheidung matter Schichten führt der Zusatz von Kaliumbromid zu einem gleichmäßigen Matteffekt der abgeschiedenen Schicht. Darüber hinaus werden hinsichtlich der Farbe gleichmäßigere Abscheideergebnisse durch den Zusatz von Alkalibromiden wie z. B. Kaliumbromid erreicht. Erfindungsgemäß ist der Zusatz von 50 bis 500 mg/l Alkalibromid, vorzugsweise 100 bis 200 mg/l Alkalibromid vorgesehen, um die zuvor beschriebenen verbesserten Abscheideergebnisse zu erzielen. Die so abgeschiedenen Schichten sind nahezu frei von inneren Spannungen und zeigen sehr gute Löteigenschaften.

In einer Ausgestaltung weist die erfindungsgemäße Elektrolytzusammensetzung ein Thiosulfat auf. Vorzugsweise weist in einer solchen Ausgestaltung die Elektrolytzusammensetzung ein Alkalithiosulfat, besonders bevorzugt Natriumthiosulfat auf. Das Thiosulfat ist einer Konzentration zwischen 50 mg/l und 500 mg/l, bevorzugt 100 mg/l bis 200 mg/l in der Elektrolytzusammensetzung enthalten. Hierbei dient das Thiosulfat nicht als Komplexbildner für das abzuscheidende Silber, sondern als Mattierungsmittel. Die aus einer solchen Elektrolytzusammensetzung abgeschiedenen Silberschichten sind gleichmäßig matt und nahezu frei von inneren Spannungen. Darüber hinaus zeigen die Schichten sehr gute Löteigenschachten.

In einer weiteren Ausgestaltung der erfindungsgemäßen Elektrolytzusammensetzung weist diese sowohl ein Alkalibromid als auch ein Thiosulfat auf. Hierbei beträgt die Gesamtkonzentration an Alkalibromid und Thiosulfat in der Elektrolytzusammensetzung 50 mg/l bis 500 mg/l, bevorzugt 100 mg/l bis 200 mg/l. Auch die aus einer solchen Elektrolytzusammensetzung abgeschiedenen Schichten sind gleichmäßig matt, nahezu spannungsfrei und zeigen sehr gute Löteigenschaften.

Der pH-Wert der erfindungsgemäßen Elektrolytzusammensetzung liegt zwischen pH 8 und pH 14, bevorzugt zwischen pH 9,0 und pH 12,5, noch bevorzugter zwischen pH 9,5 und pH 12,0.

Hinsichtlich des Verfahrens wird die Aufgabe durch ein Verfahren zur Abscheidung einer Silber- oder Silberlegierungsschicht auf einem Substrat gelöst, wobei das zu beschichtende Substrat bei einer eingestellten Stromdichte zwischen 0,1 und 2 A/dm², bevorzugt 0,3 bis 1,5 A/dm² mit der erfindungsgemäßen Elektrolytzusammensetzung kontaktiert wird.

Die erfindungsgemäßen cyanidfreien Elektrolytzusammensetzungen zeigen eine für eine cyanidfreie Silberabscheideelektrolyten bis dahin unbekannte Stabilität, welche mit der Stabilität von cyanidischen Bädern vergleichbar ist. So zeigen die erfindungsgemäßen Elektrolytzusammensetzungen eine Badstabilität von ≥ 100 Ah/l. Die erfindungsgemäßen Elektrolytzusammensetzungen können so in entsprechenden Silberabscheidebädern mit einer Standzeit von über einem Jahr eingesetzt werden, was hinsichtlich Kosten und Umweltbelastung zu großen Vorteilen gegenüber den bisher aus dem Stand der Technik bekannten cyanidfreien Elektrolytzusammensetzungen führt.

Mit der erfindungsgemäßen Elektrolytzusammensetzung und dem erfindungsgemäßen Verfahren ist die Abscheidung von glänzenden, duktilen Silber- oder Silberlegierungsschichten in einem breiten Einsatzbereich möglich. So lassen sich beispielsweise Schichten für Anwendungen im Bereich der Schmuck-, Elektronik- oder Automobilindustrie mit Hilfe der erfindungsgemäßen Elektrolytzusammensetzung abscheiden.

Das erfindungsgemäße Verfahren und die erfindungsgemäße Elektrolytzusammensetzung sind insbesondere anwendbar für geeignete Substrate wie vergoldete, vernickelte und weitere, nicht zur Sudabscheidung neigende Bleche.

### Beispiel 1 (Stand der Technik):

Ein vergoldetes Messingblech wurde bei einer eingestellten Stromdichte von 0,5 A/dm² für 15 Minuten mit einer Elektrolytzusammensetzung kontaktiert, welche die nachfolgende Zusammensetzung aufwies:
- 30 g/l Ag als Silbermethansulfonat (Ag-MSA)
- 150 g/l Kaliummethansulfonat
- 80 g/l 5,5-Dimethylhydantoin
- 15 g/l Naphthalinsulfonsäure-Formaldehyd-Polykondensat
- 2,5 g/l sulfopropyliertes polyalkoxyliertes Naphthol, als Kaliumsalz
Es wurde eine gleichmäßige, glänzende Silberschicht von 5 µm abgeschieden.

### Beispiel 2:

Ein vergoldetes Messingblech wurde bei einer eingestellten Stromdichte von 0,5 A/dm² für 15 Minuten mit einer Elektrolytzusammensetzung kontaktiert, welche die nachfolgende Zusammensetzung aufwies:
- 35 g/l Ag als Silbermethansulfonat (Ag-MSA)
- 150 g/l Kaliummethansulfonat
- 120 g/l 5,5-Dimethylhydantoin
- 20 g/l Naphthalinsulfonsäure-Formaldehyd-Polykondensat
- 150 mg/l Kaliumbromid

Es wurde eine gleichmäßig matte Silberschicht von 3 µm abgeschieden. Die Schicht war spannungsfrei und zeigte gute Löteigenschaften.

### Beispiel 3 (Stand der Technik):

Ein vergoldetes Messingblech wurde bei einer eingestellten Stromdichte von 0,5 A/dmz für 15 Minuten mit einer Elektrolytzusammensetzung kontaktiert, welche die nachfolgende Zusammensetzung aufwies:
- 35 g/l Ag als Silbermethansulfonat (Ag-MSA)
- 150 g/l Kaliummethansulfonat
- 120 g/l 5,5-Dimethylhydantoin
- 20 g/l Naphthalinsulfonsäure-Formaldehyd-Polykondensat
- 150 mg/l Natriumthiosulfat

Es wurde eine gleichmäßig matte Silberschicht von 3 µm abgeschieden. Die Schicht war spannungsfrei und zeigte gute Löteigenschaften.

### Beispiel 4:

Ein vergoldetes Messingblech wurde bei einer eingestellten Stromdichte von 0,5 A/dm² für 15 Minuten mit einer Elektrolytzusammensetzung kontaktiert, welche die nachfolgende Zusammensetzung aufwies:
- 35 g/l Ag als Silbermethansulfonat (Ag-MSA)
- 150 g/l Kaliummethansulfonat
- 120 g/l 5,5-Dimethylhydantoin
- 20 g/l Naphthalinsulfonsäure-Formaldehyd-Polykondensat
- 75 mg/l Kaliumbromid
- 75 mg/l Natriumthiosulfat

Es wurde eine gleichmäßig matte Silberschicht von 3 µm abgeschieden. Die Schicht war spannungsfrei und zeigte gute Löteigenschaften.

## Patentansprüche

1. Cyanidfreie Elektrolytzusammensetzung zur Abscheidung einer Silber- oder Silberlegierungsschicht auf einem Substrat, wenigstens aufweisend eine Silberionenquelle, eine Sulfonsäure und/oder ein Derivat einer Sulfonsäure, ein Netzmittel umfassend Napthalinsulfonsäure-Formaldehyd-Polykondensat und/oder sulfopropyliertes polyalkoxyliertes Naphthol sowie ein Hydantoin der allgemeinen Formel wobei R1 und R2 unabhängig voneinander ein H, eine Alkylgruppe mit 1 bis 5 Kohlenstoffatomen oder eine substituierte oder unsubstituierte Arylgruppe sein können, **dadurch gekennzeichnet, dass** der Elektrolyt als Silberionenquelle wenigstens ein Silbersalz einer Sulfonsäure und dass der Elektrolyt 50 bis 500 mg/l eines Alkalibromids aufweist.

2. Elektrolytzusammensetzung gemäß Anspruch 1, aufweisend eine Silberionenkonzentration zwischen 10 bis 50 g/l.

3. Elektrolytzusammensetzung nach einem der vorhergehenden Ansprüche, wobei diese eine Sulfonsäure und/oder ein Derivat einer Sulfonsäure in einer Konzentration zwischen 50 g/l und 500 g/l aufweist.

4. Elektrolytzusammensetzung nach einem der vorhergehenden Ansprüche, aufweisend einen pH-Wert zwischen pH 8 und pH 14.

5. Elektrolytzusammensetzung gemäß einem der Ansprüche 1 bis 4, aufweisend als weitere Silberionenquelle ein Silbersalz ausgewählt aus der Gruppe bestehend aus Silberoxid, Silbernitrat und Silbersulfat.

6. Elektrolytzusammensetzung gemäß einem der Ansprüche 1 bis 5, wobei diese als Alkalibromid Kaliumbromid aufweist.

7. Elektrolytzusammensetzung nach einem der Ansprüche 1 bis 6, aufweisend 50 bis 500 mg/l eines Thiosulfates.

8. Elektrolytzusammensetzung gemäß Anspruch 7, wobei diese als Thiosulfat ein Alkalithiosulfat, vorzugsweise Natriumthiosulfat aufweist.

9. Elektrolytzusammensetzung nach einem der vorhergehenden Ansprüche, aufweisend eine Stabilität ≥ 100 Ah/L.

10. Elektrolytzusammensetzung gemäß einem der Ansprüche 1 bis 9, wobei das Netzmittel Napthalinsulfonsäure-Formaldehyd-Polykondensat ist.

11. Elektrolytzusammensetzung gemäß einem der Ansprüche 1 bis 9, wobei das Netzmittel sulfopropyliertes polyalkoxyliertes Naphthol ist.

12. Verfahren zur Abscheidung einer Silber- oder Silberlegierungsschicht auf einem Substrat, wobei das zu beschichtende Substrat bei einer eingestellten Stromdichte zwischen 0,3 und 1,5 A /dm² mit einer Elektrolytzusammensetzung nach einem der Ansprüche 1 bis 11 kontaktiert wird.

## Claims

1. A cyanide-free electrolyte composition for the deposition of a silver or silver alloy layer on a substrate, at least comprising a silver ion source, a sulfonic acid or derivative of a sulfonic acid, a wetting agent comprising naphthaline sulfonic acid formaldehyde polycondensate and/or sulfopropylated polyalkoxylated naphthol as well as a hydantoin of the formula where R1 and R2 can independently be H, an alkyl group having 1 to 5 carbon atoms or a substituted or unsubstituted aryl group, further comprising as silver ion source a silver salt of a sulfonic acid and the electrolyte has 50 to 500 mg/L of an alkali bromide.

2. Electrolyte composition according to claim 1, comprising a silver ion concentration between 10 to 50 g/L.

3. Electrolyte composition according to one of the preceding claims, wherein the same comprises a sulfonic acid and/or a derivative of a sulfonic acid at a concentration between 50 g/l and 500 g/l.

4. Electrolyte composition according to one of the preceding claims. comprising a pH value between pH 8 and pH 14.

5. Electrolyte composition according to one of the claims 1 to 4, comprising as a further silver ion source a silver salt selected from the group consisting of silver oxide, silver nitrate and silver sulfate.

6. Electrolyte composition according to one of the claims 1 to 5 wherein the same comprises potassium bromide as an alkali bromide.

7. Electrolyte composition according to one of the claims 1 to 6, comprising 50 to 500 mg/l of a thiosulfate.

8. Electrolyte composition according to claim 7, wherein the same comprises as a thiosulfate an alkali sulfate, preferably sodium thiosulfate.

9. Electrolyte composition according to one of the preceding claims. having a stability of ≥ 100 Ah/L.

10. The electrolyte composition according to any one of claims 1 to 9, wherein the surfactant is naphthaline sulfonic acid formaldehyde polycondensate.

11. The electrolyte composition according to any one of claims 1 to 9, wherein the surfactant is sulfopropylated polyalkoxylated naphthol.

12. Method for the deposition of a silver or silver alloy layer on a substrate, wherein the substrate to be coated is contacted at a set current density between 0.3 to 1.5 A/dm2 with an electrolyte composition according to one of the claims 1 to 11.

## Revendications

1. Composition d'électrolyte exempte de cyanure pour le dépôt d'une couche d'argent ou d'un alliage d'argent sur un substrat, comprenant au moins une source d'ions argent, un acide sulfonique et/ou un dérivé d'un acide sulfonique, un agent mouillant comprenant un polycondensat d'acide naphtalène sulfonique et de formaldéhyde et/ou un naphtol sulfopropylé polyalcoxylé ainsi qu'une hydantoïne de la formule générale où R1 et R2 peuvent être indépendamment l'un de l'autre un atome H, un groupe alkyle avec de 1 à 5 atomes de carbone ou un groupe aryle substitué ou non substitué, **caractérisée en ce que** l'électrolyte présente au moins un sel d'argent d'un acide sulfonique en tant que source d'ions argent et que l'électrolyte présente de 50 à 500 mg/l d'un bromure alcalin.

2. Composition d'électrolyte selon la revendication 1, comprenant une concentration en ions argent entre 10 et 50 g/l.

3. Composition d'électrolyte selon l'une des revendications précédentes, où celle-ci présente un acide sulfonique et/ou un dérivé d'un acide sulfonique à une concentration entre 50 g/l et 500 g/l.

4. Composition d'électrolyte selon l'une des revendications précédentes, présentant une valeur de pH entre pH 8 et pH 14.

5. Composition d'électrolyte selon l'une des revendications 1 à 4, présentant en tant qu'autre source d'ions argent un sel d'argent choisi dans le groupe constitué de l'oxyde d'argent, du nitrate d'argent et du sulfate d'argent.

6. Composition d'électrolyte selon l'une des revendications 1 à 5, où celle-ci présente un sel de potassium en tant que bromure alcalin.

7. Composition d'électrolyte selon l'une des revendications 1 à 6, présentant de 50 à 500 mg/l d'un thiosulfate.

8. Composition d'électrolyte selon la revendication 7, où un thiosulfate alcalin, de préférence, du thiosulfate de sodium, est présent en tant que thiosulfate.

9. Composition d'électrolyte selon l'une des revendications précédentes, présentant une stabilité ≥ 100 Ah/l.

10. Composition d'électrolyte selon l'une des revendications 1 à 9, où l'agent mouillant est un polycondensat d'acide naphtalène sulfonique et de formaldéhyde.

11. Composition d'électrolyte selon l'une des revendications 1 à 9, où l'agent mouillant est un naphtol sulfopropylé polyalcoxylé.

12. Procédé de dépôt d'une couche d'argent ou d'un alliage d'argent sur un substrat, où le substrat à recouvrir est mis en contact avec une composition d'électrolyte selon l'une des revendications 1 à 11 pour une densité de courant réglée entre 0,3 et 1,5 A/dm².
